# EUROPÄISCHE PATENTSCHRIFT

(11) **EP 1 664 391 B1**
(45) Veröffentlichungstag und Bekanntmachung des Hinweises auf die Patenterteilung: **05.05.2010**
(21) Anmeldenummer: 04764662.5
(22) Anmeldetag: 31.08.2004
(51) Int. Cl.: C25F 3/18, C25F 3/20

(54) **ELEKTROPOLIERVERFAHREN**
ELECTROPOLISHING METHOD
PROCEDE D'ELECTROPOLISSAGE

(30) Priorität: 05.09.2003 DE 10341061
(43) Veröffentlichungstag der Anmeldung: 07.06.2006
(73) Patentinhaber: POLIGRAT GMBH, 81829 München (DE)
(72) Erfinder: PIESSLINGER-SCHWEIGER, Siegfried, 85591 Vaterstetten (DE); BÖHME, Olaf, 85435 Erding (DE); ABEDIAN, Razmik, 82041 Oberhaching (DE)
(74) Vertreter: Wibbelmann, Jobst
(86) Internationale Anmeldenummer: PCT/EP2004/009697
(87) Internationale Veröffentlichungsnummer: WO 2005/024099

(56) Entgegenhaltungen:
- EP-A- 0 596 273
- EP-A- 1 126 049
- WO-A-95/35397
- DE-U1- 9 214 890
- US-A- 3 776 827
- US-A- 5 271 804

## Beschreibung

Es sind eine Vielzahl von Verfahren zum Elektropolieren von Aluminium und Aluminium-Magnesium-Legierungen bekannt. Hierbei handelt es sich in der Regel um Legierungen, die durch Walzen, Pressen oder Schmieden umgeformt werden. Durch Elektropolieren wird auf den Oberflächen dieser Legierungen ein guter Glanz erzielt, wenn der Gehalt an Silizium unter ca. 3 % liegt. Bei einem höheren Gehalt an Silizium liegt dieses im Gefüge der Legierung als eigene Phase vor. Da Silizium durch herkömmliche Elektropolierverfahren nicht angegriffen wird, wird das Aluminium beim Elektropolieren selektiv abgetragen und das Silizium bleibt auf der Oberfläche stehen. Die Oberflächen werden dadurch während des Elektropolierens nicht glatt und glänzend, sondern rau und dunkelgrau, wobei das Silizium teilweise als schwärzlicher Belag abgewischt werden kann.

Herkömmliche Elektropolierverfahren verwenden zumeist Elektrolyten auf der Basis von Phosphorsäure-Schwefelsäure-Chromsäure-Gemischen, Phosphorsäure-Chromsäure-Gemischen, Phosphorsäure-Schwefelsäure-Gemischen sowie Phosphorsäure-Salpetersäure-Gemischen. All diesen Elektrolyten ist gemeinsam, dass befriedigende Ergebnisse hinsichtlich Glanz und Glätte nur auf Werkstoffen mit einem Siliziumgehalt unter 3 % erzielbar sind.

Die Industrie nutzt zunehmend Gießverfahren als einfaches, materialsparendes und wirtschaftliches Verfahren zur Herstellung komplex geformter Serienteile. Die zum Giessen verwendeten Legierungen weisen jedoch durchwegs einen Siliziumanteil in der Legierung von deutlich über 3 % auf, um das für die Gießverfahren erforderliche Schmelz- und Fließverhalten zu erzielen. Diese Legierungen gelten deshalb bisher als nicht geeignet für die Bearbeitung durch Elektropolieren. Lediglich das Elektropolierverfahren gemäß SU 817104 A auf Basis von Phosphorsäure, Chromsäure und Amoniumbifluorid bezieht sich auf Aluminium-Silizium-Legierungen mit höherem Siliziumgehalt. In diesem Elektrolyten wirkt Chromsäure als Inhibitor, um einen chemischen Angriff des Elektrolyten auf die elektropolierte Oberfläche zu unterbinden. Dieser Angriff würde die Wirkung der Elektropolitur sofort wieder zerstören, da die Aluminiumoberfläche ohne den Inhibitor gegen den Angriff der Säuremischung nicht ausreichend beständig ist, um die Zeitspanne zwischen Abschalten des Stromes und Abspülen des Elektrolyten unbeschädigt zu überstehen. Chromsäure ist ebenso wie andere Verbindungen des sechswertigen Chroms als sehr giftig, krebserregend und fruchtschädigend eingestuft.

Aus der EP 1 270 761 ist ein Verfahren zum Reinigen von Leichtmetalllegierungsoberflächen bekannt, bei dem mit einer Lösung gearbeitet wird, welche Phosphorsäure und einen Alkohol enthält. Unter anderem beschreibt dieses Dokument auch ein Reinigungsverfahren, bei dem eine Lösung eingesetzt wird, die zusätzlich Fluorid-Ionen enthält. Die Fluorid-Ionen dienen dem Zweck, bei der vorgeschlagenen anodischen Reinigung die Oberfläche durch eine Fluoridschicht zu passivieren. Mit diesem Verfahren nach dem Stand der Technik wird aber keine Elektropolitur erreicht, da einmal in Gegenwart beträchtlicher Mengen Alkohol und zum anderen bei erheblich geringeren Stromdichten gearbeitet wird (10 bis 500 A/m²). Im Ergebnis wird also eine raue Oberfläche erhalten (wohl durch die Passivierungsschicht). Ein substantieller Materialabtrag wie im Falle einer Elektropolitur wird bei diesem Verfahren weder angestrebt noch beobachtet.

Die vorliegende Erfindung hat sich somit zum Ziel gesetzt, ein Elektropolierverfahren anzugeben, das es ermöglicht, Leichtmetalllegierungen, insbesondere Aluminium- und Aluminium-Magnesium-Legierungen mit einem Siliziumgehalt von größer als 3 %, mit gutem Ergebnis elektrochemisch zu polieren und zu entgraten. Der Siliziumgehalt solcher Legierungen liegt üblicherweise zwischen 6 und 20 %.

Die Erfinder haben beobachtet, dass sich das elektrochemische Auflösungsverhalten von Aluminium und Magnesium einerseits und Silizium andererseits stark unterscheidet. Auf der Grundlage dieser Beobachtung haben sie sich zum Ziel gesetzt, einen Elektrolyten zu entwickeln, bei dem die Abtragungsgeschwindigkeit beider Komponenten so angeglichen wird, dass schließlich eine homogene und glatte Oberfläche erhalten werden kann. Zusätzlich war wünschenswert einen Elektrolyten zu erhalten, bei dem man auf umweltschädliche Chemikalien wie Chromsäure oder Salpetersäure (aufgrund der NOₓ-Entwicklung) verzichten kann.

Die vorliegende Erfindung löst die vorstehend genannten Probleme durch die Bereitstellung eines Elektrolyten, der im wesentlichen neben Phosphorsäure, Schwefelsäure und einer Fluoridverbindung, Eisen(III)-Ionen enthält. Die Fluoridverbindung kann ein Alkalifluorid, Ammoniumfluorid oder Hydrogenfluorid sein. Als besonders geeignet hat sich Ammoniumhydrogenbifluorid erwiesen. Die Eisen(III)-Ionen wirken überraschend mindestens ebenso gut als Inhibitor wie Chromsäure oder andere Chromate und sind nicht gesundheits- oder umweltschädigend. Der Eisen(III)-Ionengehalt von 0,1 bis 8 Gew.-% ermöglicht es daher, die Oberfläche von Aluminium- und Aluminium-Silizium-Verbindungen ohne Zusatz von Chromsäure oder Salpetersäure in einem Elektrolyten auf Basis von Phosphorsäure oder Phosphorsäure-Schwefelsäure-Gemischen glänzend zu polieren, ohne dass die elektropolierte Oberfläche durch den Elektrolyten kurzfristig chemisch angegriffen und verätzt wird.

Ein bevorzugter Elektrolyt umfasst Phosphorsäure, Schwefelsäure, Eisen(III)-Ionen, Ammoniumhydrogenbifluorid (NH₄HF₂) neben üblichen Inhibitoren und Glanzbildnern. Die Phosphorsäure (85 %-ig) wird dabei in einer Menge von 40 bis 60 Gew.-% eingesetzt. Die Schwefelsäure (86 %-ig) wird in einer Menge von 30 bis 50 Gew.-% eingesetzt. Die Fluoridverbindung wird in einer Menge von 0,5 bis 6 Gew.-%, bevorzugt zwischen 2 bis 4 Gew.-% eingesetzt. Die Eisen(III)-Ionen werden in einer Menge von 0,1 bis 8 Gew.%, vorzugsweise 2 bis 3,5 Gew.% eingesetzt.

Als Glanzbildner werden Alkanolamine wie z. B. Ethanolamin, Triisopropanolamin, Diethanolamin in einer Menge von 1-10 Gew.-%, bevorzugt zwischen 4-6 Gew.-% eingesetzt. Mischungen verschiedener Glanzbildner z.B. verschiedene Alkanolamine sind ebenfalls möglich.

Die als Inhibitor verwendeten Eisen(III)-ionen können in Form von Eisen(III)-citrat, Eisen(III)-natriumcyanat, Eisen(III)-phosphat, Eisen(III)-sulfat, Eisen(III)-oxid in einer Menge von 0,1-8 Gew.-%, bevorzugt von 2-3 Gew.-% (bezogen auf das Verhältnis Fe / Elektrolyt), eingesetzt werden. Es ist möglich Mischungen verschiedener Inhibitoren z.B. Mischungen verschiedene Eisen(III)-Salze einzusetzen.

Die verschiedenen Bestandteile des Elektrolyten neben den Säuren und dem Fluorid werden insgesamt so eingestellt, dass bei Durchführung des erfindungsgemäßen Verfahrens eine glatte Oberfläche erhalten wird. Dabei können auch weitere Inhibitoren neben den Eisen(III)-verbindungen zugesetzt werden Gegebenenfalls sind auch Glanzbildner erforderlich, wie die hier genannten Amine Ethanolamin, Diethanolamin und/oder Triisopylamin. Bei dem erfindungsgemäßen Verfahren soll schließlich der Abtrag des Aluminiums sowie des Siliziums im gleichen Maße erfolgen. Die Erfinder, ohne dass diese Erläuterung in irgendeiner Weise die vorliegende Erfindung beschränken sollte, gehen davon aus, dass mit Hilfe des erfindungsgemäßen Elektrolyten der elektrochemische Abtrag des Aluminiums einerseits und der chemische Abtrag des Siliziums andererseits in einer Art Gleichgewicht gehalten werden. Neben der eingesetzten Säure (im wesentlichen Phosphorsäure) spielt möglicherweise das eingesetzte Fluorid eine entscheidende Rolle bei der Steuerung des chemischen Abtrags des Siliziums.

Die vorliegende Erfindung betrifft weiterhin ein Verfahren zum Elektropolieren von Leichtmetalllegierungsoberflächen mit einem Siliziumanteil von mehr als 3 Gew.-% in einem Elektrolyten, der im wesentlichen Phosphorsäure enthält, wobei die Oberfläche anodisch geschaltet wird und der Elektrolyt ein Fluorid enthält. Das Verfahren wird üblicherweise bei einer Stromdichte von 5-20 A/dm² betrieben.

Das Verfahren umfasst als ersten optionalen Schritt das Entfetten der zu bearbeitenden Legierungsteite. Hierzu kann jede handelsübliche Entfettungslösung verwendet werden. Üblicherweise wird das zu polierende Werkstück mit einem Lösungsmittel (z.B. Wasser) abgespült, und anschließend in das Elektropolierbad getaucht und anodisch mit dem Stromkreis verbunden. Gewöhnlich beträgt die Bearbeitungszeit zwischen einer und 30 Minuten. Die verwendete Stromdichte liegt zwischen 5-20 A/dm² bei einer Spannung zwischen 5 und 30 Volt. Die Elektropolitur wird bei einer Temperatur von 40 bis 90 °C durchgeführt. Als abschließender Schritt wird das Werkstück aus dem Elektrolyten entnommen und üblicherweise mit einem Lösungsmittel (z.B. Wasser) gespült und anschließend getrocknet.

### Beispiele

Gussteile aus Werkstoff AIMg2Si8 wurden in einem herkömmlichen Elektropolierelektrolyten (Vergleichsbeispiel) und in einem Elektrolyten gemäß der vorliegenden Erfindung (Beispiel 1) elektropoliert. In beiden Fällen wurden die Teile zuvor entfettet durch Tauchen in einer handelsüblichen Entfettungslösung für die Dauer von 5 Minuten, anschließend mit Wasser abgespült, in das Elektropolierbad getaucht und anodisch mit dem Stromkreis verbunden. Die Bearbeitungszeit betrug einheitlich 12 Minuten. Nach dem Elektropolieren wurden die Teile mit Wasser abgespült und getrocknet.

### Vergleichsbeispiel

Elektrolyt bestehend aus 80,0 Gew.-% Phosphorsäure (85 %-ig), 8,0 Gew.-% Schwefelsäure (96 %-ig), 7,0 Gew.-% Chromsäure, Rest Wasser.

### Bearbeitungsparameter:

| | |
|---|---|
| Spannung: | 18 V |
| Temperatur: | 70°C |
| Stromdichte: | 10 A/dm² |

Die Oberfläche zeigte nach dem Elektropolieren einen schwarzgrauen Belag, der sich teilweise abwischen lässt. Es ist keine Glättung und Einebnung der Oberfläche erfolgt.

### Beispiel 1:

Elektrolyt bestehend aus 49 Gew.-% Phosphorsäure (85 %-ig), 38 Gew.-% Schwefelsäure (96 %-ig), 2,5 Gew.-% Eisen(III)-ionen aus Eisen(III)-citrat, 5 Gew.-% Triisopropanolamin, 3 Gew.-% Ammoniumhydrogenbifluorid, Rest Wasser.

### Bearbeitungsparameter:

| | |
|---|---|
| Spannung: | 18 V |
| Temperatur: | 65°C |
| Stromdichte: | 10 A/dm² |

Die Ober-fläche war nach dem Elektropolieren metallisch glänzend. Bedingt durch den Siliziumanteil in der Legierung war der Glanz geringfügig schwächer und die Farbe etwas dunkler im Vergleich zu Legierungen mit einem Siliziumgehalt unter 2 %. Die Oberfläche war metallisch sauber und wies keine abwischbaren Rückstände auf.

## Patentansprüche

1. Verfahren zum Elektropolieren von Leichtmetalllegierungsoberflächen mit einem Siliziumanteil von mehr als 3 Gew.-% in einem Elektrolyten der im wesentlichen Phosphorsäure oder ein Phosphorsäure-Schwefelsäure-Gemisch sowie ein Fluorid enthält,
wobei die Oberfläche anodisch geschaltet wird und der Elektrolyt Eisen(III)-Ionen enthält.

2. Verfahren gemäß Anspruch 1, bei dem mit einer Stromdichte von 5 bis 20 A/dm² gearbeitet wird.

3. Elektrolyt zur Durchführung eines Verfahrens nach Anspruch 1 oder 2, **dadurch gekennzeichnet, dass** der Elektrolyt
- Phosphorsäure (85% ig) in einer Menge von 40 bis 60 Gew.%,
- Schwefelsäure (86% ig) in einer Menge von 30 bis 50 Gew.-%,
- eine Fluoridverbindung in einer Menge von 0,5 bis 6 Gew.-%, und
- Eisen(III)-Ionen in einer Menge von 0,1 bis 8 Gew.-%
umfasst.

4. Elektrolyt nach Anspruch 3, **dadurch gekennzeichnet, dass** dieser zusätzlich Glanzbildner enthält.

5. Elektrolyt gemäß Anspruch 4, **dadurch gekennzeichnet, dass** der Glanzbildner ein Ethanolamin, Diethanolamin und/oder Triisopropylamin ist und in einer Menge von 1 bis 10 Gew.-% vorliegt.

## Claims

1. A method for electropolishing light metal alloy surfaces having a portion of silicon greater than 3 wt.% in an electrolyte which essentially contains phosphoric acid or a phosphoric acid-sulphuric acid mixture and a fluoride, wherein the surface is anodically connected and the electrolyte contains iron(III) ions.

2. The method according to claim 1, which is operated at a current density of 5 to 20 A/dm².

3. An electrolyte for carrying out a method of claim 1 or 2, **characterized in that** the electrolyte comprises
- phosphoric acid (85%) in an amount of 40 to 60 wt.%,
- sulphuric acid (86%) in an amount of 30 to 50 wt.%,
- a fluoride compound in an amount of 0.5 to 6 wt.%, and
- iron(III) ions in an amount of 0.1 to 8 wt.%.

4. The electrolyte of claim 3, **characterized in that** it further contains brighteners.

5. The electrolyte according to claim 4, **characterized in that** the brightener is ethanolamine, diethanolamine and/or triisopropylamine and is present in an amount of 1 to 10 wt.%.

## Revendications

1. Procédé permettant l'électropolissage de surfaces d'alliages de métaux légers ayant une proportion de silicium supérieure à 3 % en poids dans un électrolyte qui contient pour l'essentiel de l'acide phosphorique ou un mélange d'acide phosphorique et d'acide sulfurique, ainsi qu'un fluorure,
la surface étant branchée de manière anodique et l'électrolyte contenant des ions de fer(III).

2. Procédé selon la revendication 1, dans le cadre duquel il est utilisé une densité de courant comprise entre 5 et 20 A/dm².

3. Electrolyte pour la mise en oeuvre du procédé selon la revendication 1 ou 2, **caractérisé en ce que** l'électrolyte contient
- de l'acide phosphorique (à 85 %) en une quantité comprise entre 40 et 60 % en poids
- de l'acide sulfurique (à 86 %) en une quantité comprise entre 30 et 50 % en poids
- un fluorure en une quantité comprise entre 0,5 et 6 % en poids, et
- des ions de fer(III) en une quantité comprise entre 0,1 et 8 % en poids

4. Electrolyte selon la revendication 3, **caractérisé en ce que** celui-ci contient en outre des agents de brillance.

5. Electrolyte selon la revendication 4, **caractérisé en ce que** l'agent de brillance est une éthanolamine, une diéthanolamine et/ou une triisopropylamine et **en ce qu'**il est présent en une quantité comprise entre 1 et 10 % en poids.
